# FASCICULE DE BREVET EUROPEEN

(11) **EP 1 415 316 B1**
(45) Date de publication et mention de la délivrance du brevet: **14.01.2009**
(21) Numéro de dépôt: 02745478.4
(22) Date de dépôt: 04.06.2002
(51) Int. Cl.: H01J 7/04, H01J 17/16, H01J 17/49, H01J 9/02, H01J 9/24

(54) **DALLE POUR PANNEAU A PLASMA A BARRIERES POREUSES RENFORCEES**
PLATTE FÜR PLASMASCHIRM MIT VERSTÄRKTEN PORÖSEN BARRIEREN
PLATE FOR A PLASMA PANEL WITH REINFORCED POROUS BARRIERS

(30) Priorité: 29.06.2001 FR 0108628; 21.09.2001 FR 0112250
(43) Date de publication de la demande: 06.05.2004
(73) Titulaire: Thomson Plasma, 92100 Boulogne-Billancourt (FR)
(72) Inventeur: BETTINELLI, Armand, F-38500 Voiron (FR); MARTINEZ, Jean-Claude, F-35131 Chartres de Bretagne (FR)
(74) Mandataire: Browaeys, Jean-Philippe
(86) Numéro de dépôt international: PCT/FR2002/001868
(87) Numéro de publication internationale: WO 2003/003398

(56) Documents cités:
- US-A- 5 909 083
- US-B1- 6 207 268
- PATENT ABSTRACTS OF JAPAN vol. 1999, no. 13, 30 novembre 1999 (1999-11-30) & JP 11 219659 A (KYOCERA CORP), 10 août 1999 (1999-08-10)
- PATENT ABSTRACTS OF JAPAN vol. 1995, no. 05, 30 juin 1995 (1995-06-30) & JP 07 045200 A (NORITAKE CO LTD), 14 février 1995 (1995-02-14)
- PATENT ABSTRACTS OF JAPAN vol. 2000, no. 07, 29 septembre 2000 (2000-09-29) -& JP 2000 100327 A (DAINIPPON PRINTING CO LTD), 7 avril 2000 (2000-04-07)
- PATENT ABSTRACTS OF JAPAN vol. 2000, no. 02, 29 février 2000 (2000-02-29) -& JP 11 306967 A (DAINIPPON PRINTING CO LTD), 5 novembre 1999 (1999-11-05)
- PATENT ABSTRACTS OF JAPAN vol. 1998, no. 10, 31 août 1998 (1998-08-31) -& JP 10 144206 A (DAINIPPON PRINTING CO LTD), 29 mai 1998 (1998-05-29)

## Description

L'invention concerne une dalle pour panneau à plasma de visualisation d'images comprenant un substrat revêtu d'au moins un réseau d'électrodes lui-même revêtu d'un réseau de barrières à forte porosité ; le document EP1017083 - THOMSON divulgue de telles dalles.

Les barrières sont destinées classiquement à délimiter des cellules pour former des zones de décharge dans le panneau à plasma.

Parmi les avantageuses des barrières poreuses, citons :
- la possibilité de les réaliser à plus basse température que les barrières classiques denses, dont la porosité ne dépasse pas 2% ;
- la facilité de pompage du panneau à plasma ; après assemblage de deux dalles de manière à ménager entre elles des zones de décharges délimitées par les barrières, il est nécessaire de pomper et d'évacuer le gaz emprisonné entre les dalles, puis d'injecter dans l'espace pompé du gaz de décharge ; lorsque les barrières sont denses, l'étape de pompage dure de nombreuses heures, sinon dizaines d'heures, ce qui est très pénalisant du point de vue économique ; en utilisant des barrières fortement poreuses, à porosité ouverte, on raccourcit considérablement le temps de pompage.

Les dalles de ce type servent généralement de dalle arrière de panneau à plasma ; pour la fabrication du panneau à plasma, sur les sommets des barrières d'une dalle de ce type, on applique généralement une dalle avant transparente également dotée d'au moins un réseau d'électrodes orientées orthogonalement par rapport aux électrodes de la dalle arrière; aux intersections des électrodes de la dalle arrière et des électrodes de la dalle avant, les zones délimitées par les parois des barrières, par la dalle arrière et par la dalle avant forment des zones de décharges lumineuses, produites en appliquant des différences de potentiel adaptées entre les électrodes croisant ces zones.

Pour la fabrication de panneau à plasma alternatif à effet mémoire et à électrodes coplanaires, la dalle avant est dotée d'un réseau de paires d'électrodes coplanaires recouvertes d'une couche diélectrique ; généralement, les électrodes de la dalle arrière sont également recouvertes d'une couche diélectrique ; le panneau à plasma comprend alors un système d'alimentation électrique des électrodes adapté pour :
- pendant des périodes dites d'adressage, créer des charges électriques sur la couche diélectrique de la dalle avant dans les zones de décharges à activer et,
- pendant des périodes dites de maintien, à activer des séries de décharges lumineuses de maintien uniquement dans ces zones chargées en appliquant des séries d'impulsion de tension entre chaque paire d'électrodes sous la couche diélectrique.

Les électrodes de la dalle dotée du réseau de barrières, opposées au réseau de paires d'électrodes, servent alors généralement à l'activation des zones de décharge, c'est à dire à l'adressage des cellules.

Pour éviter les claquages électriques et protéger les dalles contre l'action et la corrosion des décharges, les couches diélectriques appliquées sur chaque dalle sont réalisées en matériau dense généralement à base de verre minéral contenant du plomb permettant une cuisson dans la gamme 500-600°C.

Ainsi, le procédé de fabrication d'une dalle du type précédemment cité comprend, après la formation du réseau d'électrodes et avant le dépôt de la couche crue de matériau de barrières, le dépôt d'une couche crue d'épaisseur homogène à base d'une poudre d'un matériau minéral diélectrique et d'un liant organique suivi généralement d'une étape de cuisson dans des conditions adaptées pour éliminer le liant organique et pour densifier ce matériau diélectrique.

La couche diélectrique ainsi densifiée a également pour fonction de protéger les électrodes pendant la projection de matériau abrasif pour la formation des barrières.

Mais cette étape supplémentaire concernant l'application et la cuisson d'une couche diélectrique est économiquement pénalisante.

Par ailleurs, les barrières poreuses ne sont pas sans inconvénients ; de par leur structure, elles sont plus fragiles ou moins résistantes que des barrières denses classiques ; cet effet est accentué pour les barrières de faible largeur, notamment inférieure ou égale à 70 µm.

Le document JP11219659 décrit une dalle pour panneau à plasma de visualisation d'images comprenant un réseau de barrières dont la porosité est comprise entre 3 et 30% en volume, disposée sur une sous-couche de base poreuse dont la porosité est inférieure ou égale à 2% en volume.

Le document EP1290711 (correspondant à WO01/99149), publié postérieurement au présent document, décrit la formation de barrières sur une dalle, par gravure dans une couche de verre présentant une porosité comprise entre 10% et 60% en volume ; la gravure n'étant pas forcément effectuée sur toute l'épaisseur de cette couche, une sous-couche pleine d'épaisseur indéterminée peut subsister sous les barrières.

L'invention a pour but d'offrir une dalle du type précité de structure plus simple et dotée de barrières poreuses renforcées, qui puisse être réalisée par un procédé plus économique.

A cet effet, l'invention a pour objet une dalle pour panneau à plasma de visualisation d'images comprenant un substrat revêtu d'au moins un réseau d'électrodes lui-même revêtu d'un réseau de barrières en matériau minéral dont la porosité est supérieure à 25%, destinées à délimiter des cellules pour former des zones de décharge dans ledit panneau, comprenant également une sous-couche de base poreuse qui est intercalée entre ledit réseau d'électrodes et ledit réseau de barrières, qui est en matériau minéral dont la porosité est supérieure à 25%. Selon l'invention, l'épaisseur de la sous-couche de base est comprise entre 10 µm et 40 µm en tous points de la dalle, du moins en tous points de la surface active de la dalle qui correspond à l'ensemble des zones de décharge ; le fond des cellules de la dalle est alors formé par la surface de la sous-couche de base, qui ne présente aucun trou laissant apparaître des zones d'électrodes ou des zones du substrat de la dalle.

Chaque barrière comprend classiquement une base, des versants, et un sommet ; la sous-couche de base couvre complètement les électrodes dans la zone active de surface de la dalle ; on entend par zone active de surface de la dalle celle qui correspond aux cellules du panneau.

On a constaté :
- que la sous-couche de base permettait d'améliorer sensiblement la stabilité des barrières poreuses et leur adhérence au substrat,
- l'obtention de telles sous-couches était particulièrement économique, parce qu'il est plus facile d'obtenir des sous-couches poreuses à basse température que des sous-couches non poreuses.

L'adhérence des barrières au substrat est plus critique lorsque le substrat présente une faible rugosité et les barrières une forte porosité ; grâce à la sous-couche selon l'invention, les barrières portent sur toute la surface du substrat par l'intermédiaire de la sous-couche, ce qui améliore la stabilité des barrières et leur adhérence au substrat.

Comparées aux barrières denses à proportion élevée de verre, les barrières poreuses posent davantage de problèmes de stabilité mécanique et d'adhérence au substrat ; ces substrats étant généralement en verre, on comprend qu'un matériau poreux adhère plus difficilement au verre que le matériau vitreux des barrières denses ; l'addition d'une sous-couche de base selon l'invention, qui s'étend, avant comme après cuisson, sur toute la surface utile de la dalle, permet d'améliorer la stabilité mécanique des barrières et l'adhérence de ces barrières au substrat, notamment lorsque ces barrières sont étroites et poreuses ; la sous-couche de base selon l'invention a donc également une fonction d'ancrage des barrières sur la dalle, que ce soit avant ou après cuisson ; cet avantage d'ancrage est particulièrement apprécié dans le cas où la formation des barrières - à l'état cru, c'est à dire non cuit - comprend une étape de « sand-blasting » (cf. infra) qui nécessite l'application préalable d'un masque de protection présentant les motifs du réseau de barrières, et qui est suivie d'une étape d'élimination de ce masque de protection, car, lors de cette étape, on risque tout particulièrement de fragiliser ou de déstabiliser ces barrières.

De préférence, la largeur des barrières est inférieure ou égale à 70 µm, notamment au niveau des versants ; en effet, de telles barrières sont particulièrement fragiles, que ce soit à l'état cuit qu'à l'état cru avant cuisson, lors de la fabrication de la dalle ; la sous-couche selon l'invention est alors d'autant plus utile pour renforcer ces barrières ; dans le cas de barrières à versants en pente, on mesure la largeur à mi-hauteur.

De préférence, la dalle ne comporte aucune couche intermédiaire, notamment diélectrique, entre les électrodes et ladite sous-couche de base.

La sous-couche de base qui forme le fond des cellules suffit à protéger les électrodes contre l'action et l'érosion des décharges plasma, même si elle est poreuse ; en effet, cette érosion est faible car la proportion de décharges déclenchées au départ des électrodes de la dalle selon l'invention est faible au regard du nombre total de décharges sur un panneau à plasma en utilisation normale comportant une dalle selon l'invention.

En effet, lors de la visualisation d'images sur un tel panneau doté par exemple en face arrière d'une dalle selon l'invention et en face avant d'une dalle comportant un réseau de paires d'électrodes coplanaires revêtues d'une couche diélectrique, la plupart des décharges ont lieu entre les électrodes appariées de la dalle avant (décharges coplanaires), loin de la dalle selon l'invention ; ces décharges qui surgissent entre les paires d'électrodes coplanaires sont qualifiées de décharges de maintien ; entre les périodes de maintien, des décharges peuvent avoir lieu entre les électrodes opposées des deux dalles, donc notamment à proximité des électrodes de la dalle selon l'invention ; ces décharges sont notamment destinées à activer les cellules du panneau ; elles sont appelées couramment décharges d'adressage, et ne constituent qu'une proportion mineure du nombre total de décharges ; la sous-couche de base qui recouvre les électrodes de la dalle selon l'invention suffit, bien que poreuse, à les protéger de l'action et de la corrosion des décharges d'adressage ; la couche diélectrique de la face avant est alors généralement suffisamment dense pour éviter, à elle seule, les risques de claquage et pour assurer, le cas échéant, l'effet mémoire classique des panneaux alternatifs.

Selon une variante, la sous-couche de base comprend un composant adapté pour réfléchir la lumière ; on utilise de préférence à cet effet l'oxyde de titane.

Grâce à l'effet réfléchissant ainsi obtenu, les rayonnements émis vers le fond des cellules n'est pas perdu et on augmente le rendement lumineux des panneaux à plasma comprenant une dalle selon l'invention.

La sous-couche de base selon l'invention a alors une triple fonction de protection des électrodes lors de la fabrication du panneau (cf. infra), d'ancrage des barrières, et d'amélioration du rendement lumineux ; l'utilisation d'une seule sous-couche pour trois fonctions est particulièrement avantageuse économiquement, puisqu'on évite d'intercaler une couche diélectrique spécifique et une couche spécifique de réflexion.

Les barrières peuvent également comprendre un composant réfléchissant pour améliorer le rendement lumineux.

Avantageusement, afin d'obtenir des barrières poreuses, le matériau minéral de la sous-couche de base comprenant une charge minérale et un liant minéral, la proportion pondérale de liant minéral dans le matériau minéral des barrières est inférieure à 13%.

De préférence, le matériau minéral de la sous-couche de base comprenant une charge minérale et optionnellement un liant minéral, la proportion pondérale de liant minéral dans le matériau minéral de la sous-couche de base est inférieure à 13% ; il s'agit là d'un moyen privilégié pour obtenir une sous-couche poreuse ; dans le cas, notamment, où les électrodes sont en argent et où la sous-couche et/ou les barrières ont une fonction de réflexion pour l'amélioration du rendement lumineux, ce taux faible de liant minéral empêche la migration de l'argent dans cette sous-couche et dans les barrières, et empêche la coloration, notamment le jaunissement, du matériau minéral qui dégraderait ses propriétés de réflexion.

Selon une autre variante, le matériau de la sous-couche de base est identique au matériau des barrières, ce qui simplifie la fabrication de la dalle.

Sans se départir de l'invention, la dalle peut comporter plusieurs sous-couches de base, par exemple une dans le même matériau que celui des barrières, et une autre comprenant un composant adapté pour réfléchir la lumière.

De préférence, la dalle selon l'invention comprend une couche de luminophores couvrant, au moins partiellement, les versants des barrières et ladite sous-couche.

La nature des luminophores de cette couche diffère généralement selon les lignes ou colonnes de cellules délimitées par les barrières ; les luminophores ainsi déposé sur les parois des cellules ont pour fonction de transformer le rayonnement ultraviolet des décharges en rayonnement visible dans l'une des trois couleurs primaires utilisées classiquement pour visualiser des images ; en général, des cellules adjacentes dotées de couleurs primaires différentes forment un élément d'image ou pixel.

De préférence, ces luminophores sont déposés directement sur la sous-couche poreuse et les barrières poreuses ; on a constaté que cette porosité favorisait l'adhérence des luminophores ; aucune couche intermédiaire d'adhérence alors n'est nécessaire.

De préférence, en tous points de la surface joignant la base des barrières à la sous-couche de base, le rayon de courbure est supérieur ou égal à 10 µm ; on a constaté qu'un tel rayon de courbure était encore plus favorable à la stabilité des barrières, mais aussi à la régularité du dépôt de luminophores.

De préférence, les barrières sont elles-mêmes revêtues d'une sur-couche ; comme décrit dans les documents EP 722179, EP 893813, et US5909083, cette sur-couche de sommet des barrières est destinée, par exemple :
- à former un masque de protection lorsqu'on forme les barrières par « sand-blasting » (cf. infra) ;
- et/ou à former un réseau noir, et/ou à former une couche de compensation d'irrégularités de hauteur des barrières.

L'invention a également pour objet un panneau à plasma de visualisation d'images, de type alternatif et à effet mémoire, comprenant une première dalle selon l'invention et une deuxième dalle dotée d'électrodes coplanaires servant au maintien des décharges par effet mémoire, ménageant entre elles des zones de décharges délimitées par lesdites barrières.

L'invention a également pour objet un procédé de fabrication d'une dalle pour panneau à plasma selon la revendication 11.

La sous-couche de base et la couche principale sont déposées sur la dalle de départ, ou substrat, dotée de son réseau d'électrodes, de manière à présenter chacune une épaisseur approximativement homogène sur la surface active de la dalle.

La vitesse d'abrasion de la sous-couche est, selon l'invention, inférieure à la vitesse d'abrasion de la couche principale dans des conditions d'abrasion comparable, à savoir l'utilisation du même matériau abrasif dans les mêmes conditions opératoires que lors de la projection pour la formation des barrières.

Ainsi, après l'étape de formation des barrières par projection de matériau abrasif et obtention, sur le substrat, de cellules de décharge délimitées par ces barrières, le fond de ces cellules est alors formé par la surface de la sous-couche de base, qui ne présente aucun trou laissant apparaître des zones d'électrodes ou de substrat ; la sous-couche de base a pu être partiellement entamée par le matériau abrasif mais doit avoir suffisamment résisté pour que les électrodes de la dalle soient entièrement couvertes par cette sous-couche de base ; la sous-couche de base a donc principalement pour fonction, à ce niveau, de protéger les électrodes sous-jacentes pendant la formation des barrières crues par projection d'un matériau abrasif ; après cuisson, le fond des cellules est toujours formé par la surface de la sous-couche de base cuite.

Le matériau minéral de sous-couche de base comprend une charge minérale et, éventuellement, un liant minéral ; la granulométrie de la poudre du matériau minéral de cette sous-couche, notamment de ladite charge minérale, le cas échéant, la nature dudit liant minéral et les proportions de ce liant dans cette poudre, le mode de mélange des composants de cette poudre, et les conditions de cuisson sont adaptées pour que la densité apparente de la sous-couche de base obtenue après cuisson soit également inférieure à 75% de la densité théorique de la charge minérale de cette sous-couche.

A cette fin, de préférence, la proportion de liant minéral dans le matériau minéral de la sous-couche de base est inférieure à 13% ; cette proportion peut même ici être nulle.

Grâce à cette sous-couche présentant ainsi une porosité supérieure à 25%, et dans le cas où la formation du réseau d'électrodes a été réalisée par dépôt d'une couche crue comprenant un matériau conducteur et un liant organique, il est encore plus facile d'effectuer la cuisson de cette couche d'électrodes à la fin du procédé, en même temps que celle de la sous-couche de base et des barrières crues, parce que la porosité de cette sous-couche de base et celle des barrières facilitent l'élimination des produits de décomposition des liants organiques, y compris ceux de la couche d'électrodes.

Après le dépôt de la sous-couche de base et de la couche principale et avant l'opération d'abrasion, on applique généralement sur ce dépôt un masque de protection en matériau polymère doté de motifs correspondant au réseau des barrières à former ; ce masque a pour but de protéger contre l'abrasion les zones de la couche principale correspondant aux sommets des barrières ; de ce fait, après l'opération d'abrasion mais avant la cuisson et, le cas échéant, avant d'autres opérations comme le dépôt de luminophores, on élimine ce masque, généralement par projection d'une solution aqueuse alcaline (ou « strippage »).

On a vu qu'il était préférable qu'en tous points de la surface joignant la base des barrières à la sous-couche de base, le rayon de courbure soit supérieur ou égal à 10 µm ; ce rayon de courbure est d'autant plus élevé que la différence entre vitesse d'abrasabilité de la sous-couche de base et celle de la couche principale de barrière est faible.

Comme pour les procédés classiques de fabrication de réseau de barrières sur une dalle, on choisira pour la sous-couche de base et pour la couche principale un liant organique s'éliminant facilement à la cuisson ; lorsqu'on applique cette sous-couche de base et la couche principale par voie liquide en milieu solvant, on choisira un liant soluble dans un solvant facile à éliminer sans danger ; lorsqu'on applique un masque avant sablage et qu'on l'élimine ensuite par projection d'une solution aqueuse alcaline, on choisira de préférence un liant organique résistant à l'eau, choisi de préférence dans le groupe comprenant les résines cellulosiques, les résines acryliques, les résines méthacryliques, les résines de colophane, et les résines à base d'alcool polyvinylique réticulé ; de préférence, le liant organique de la sous-couche de base est à base d'alcool polyvinylique.

De préférence, notamment lorsque le liant organique de la sous-couche de base est de la même famille que celui de la couche principale, la proportion de liant organique dans la sous-couche de base est supérieure à la proportion de liant organique dans la couche principale.

De préférence, la température de transition vitreuse du liant organique de la sous-couche de base est inférieure à celle du liant organique de la couche principale, notamment inférieure ou égale à 60°C.

De préférence, le procédé selon l'invention ne comprend pas de dépôt de couche intermédiaire, notamment diélectrique, entre la formation du réseau d'électrodes et le dépôt de la sous-couche de base ; en évitant d'appliquer une couche diélectrique intermédiaire, le procédé selon l'invention est donc beaucoup plus économique que les procédés de l'art antérieur.

De préférence, le procédé selon l'invention ne comporte qu'un seul traitement thermique de cuisson après la formation de l'au moins un réseau d'électrodes.

Dans le cas où la formation du réseau d'électrodes passe par le dépôt d'une couche crue comprenant un matériau conducteur, par exemple à base d'argent, d'aluminium, ou de cuivre, et un liant organique, le procédé selon l'invention ne comporte avantageusement qu'une seule cuisson finale, sans cuisson intermédiaire entre le dépôt de la couche crue d'électrodes et le dépôt de la sous-couche de base ; grâce à la porosité de la sous-couche, les produits de décomposition du liant organique du réseau d'électrodes traversent facilement cette sous-couche sans la détériorer ; le caractère quasiment non vitreux de cette sous-couche évite, lors de la cuisson, des phénomènes de diffusion parasite du matériau des électrodes ; avantageusement, il n'est plus nécessaire de cuire le réseau d'électrodes avant le dépôt des barrières.

De préférence, le procédé selon l'invention ne comporte aucune étape où la température de la dalle dépasse 480°C.

Le matériau minéral de barrière comprend une charge minérale de barrière et un liant minéral ; la granulométrie de la poudre de ce matériau minéral, notamment de la charge minérale des barrières, la nature de son liant minéral et les proportions de ce liant dans cette poudre, le mode de mélange des composants de cette poudre, et les conditions de cuisson sont adaptées pour que la densité apparente des barrières obtenues après cuisson soit inférieure à 75% de la densité théorique de ladite charge minérale ; on obtient ainsi des barrières dont la porosité est supérieure à 25%, ce qui facilite et raccourcit avantageusement le pompage du panneau à plasma.

Pour obtenir des barrières dont la densité apparente est, après cuisson, inférieure à 75% de la densité théorique du matériau de leur charge minérale, c'est à dire présente une porosité supérieure à 25%, on utilise de préférence pour ces barrières un matériau dans lequel la proportion pondérale de liant minéral est inférieure à 13% ; comme liant minéral, on utilise généralement un verre ou une fritte à bas point de fusion ; dans le cas de ces faibles proportions de liant minéral, le liant minéral comprend avantageusement de la silice colloïdale, des silicates ou des silanes hydrolysés, qui améliorent la solidité des barrières poreuses.

Le procédé comporte avantageusement le dépôt d'une couche crue à base de luminophore et d'un liant organique, à la fois sur la sous-couche crue couvrant le réseau d'électrodes et sur la base et les versants des barrières ; cette étape est, en elle-même, connue de l'art antérieur ; grâce à l'invention, la couche crue de luminophores mouille de la même façon les parois des barrières et le fond des cellules, puisqu'ils sont constitués de matériaux identiques ; on obtient ainsi une répartition plus uniforme et une meilleure homogénéité des luminophores ; après cuisson, on obtient une meilleure adhérence des luminophores aux parois des barrières et au fond des cellules, sans utiliser de couche intermédiaire d'adhérence.

L'invention sera mieux comprise à la lecture de la description qui va suivre, donnée à titre d'exemple non limitatif et en référence à la figure 1, qui décrit un panneau à plasma doté d'une dalle avec sous-couche selon un mode de réalisation de l'invention et à la figure 2, qui décrit une dalle avec sous-couche selon un autre mode de réalisation de l'invention ; dans les figures, afin de simplifier, on utilise des références identiques pour les éléments qui assurent les mêmes fonctions.

On part d'une dalle classique 10, généralement en verre sodo-calcique ; d'autres matériaux isolants peuvent être utilisés pour la dalle, du moment qu'ils résistent aux températures de cuisson.

On applique d'une manière connue en elle-même un réseau d'électrodes 11 sur cette dalle, en utilisant par exemple l'une des méthodes classiques suivantes :
- sérigraphie directe d'une pâte pour former un réseau d'électrodes crues, cette pâte étant à base d'une poudre de matériau conducteur et d'un liant organique ; puis, cuisson des électrodes crues adaptée pour éliminer le liant organique et, le cas échéant, pour obtenir un frittage de la poudre conductrice et une conductivité optimale des électrodes ;
- en utilisant un liant photosensible dans la pâte, application d'une couche uniforme de pâte, suivie d'une photolithographie et d'un développement pour obtenir le réseau d'électrodes crues ; puis cuisson dans les mêmes conditions que précédemment ;
- dépôt sous vide d'au moins une couche uniforme de matériau conducteur, en général un métal ou un alliage, dépôt d'une couche homogène organique photosensible, protectrice et résistante au décapage après photosensibilisation, photolithographie pour sensibiliser la couche et la rendre protectrice à l'endroit des électrodes, décapage des parties non sensibilisées pour gravure des zones de couche métallique sous-jacentes de manière à obtenir le réseau d'électrodes en matériau conducteur, et élimination de la couche photosensible résiduelle ; ce procédé ne comporte donc pas de cuisson.

On engage ensuite les étapes de formation du réseau de barrières.

La poudre de matériau de barrière comprend généralement une charge minérale et un liant minéral à base de verre ; la température atteinte pendant la cuisson des barrières est généralement supérieure ou égale à la température de transition vitreuse du verre, de manière à activer le liant minéral et à obtenir une consolidation suffisante après élimination du liant organique ; pour obtenir un matériau de barrière à porosité élevée, notamment supérieure à 25%, la teneur pondérale de ce verre dans la poudre du matériau de barrière sera de préférence supérieure ou égale à 2%, inférieure ou égale à 10% ; cette teneur sera plus élevée pour des barrières plus étroites.

La poudre de matériau de sous-couche de base comprend également une charge minérale et, optionnellement, un liant minéral à base de verre.

La charge minérale du matériau de barrières est choisie parmi les produits minéraux stables dans les gammes de température de cuisson, à pouvoir adsorbant élevé ; de préférence, on choisit cette charge dans le groupe comprenant l'alumine, la zircone, l'oxyde d'yttrium, l'oxyde de titane et leurs mélanges ; l'alumine notamment parce que c'est une poudre amphotère à hautes propriétés adsorbantes ; la zircone ou l'oxyde de titane selon la constante diélectrique souhaitée ; la charge minérale peut également comprendre des produits comme la mullite, la cordiérite ou les zéolithes ; de préférence, 80% des grains élémentaires de la charge minérale ont une taille comprise entre 0,3 µm et 10 µm ; après cuisson, la taille des grains est globalement inchangée.

La charge minérale du matériau de la sous-couche de base peut être identique ou différente de celle du matériau de barrières ; selon une variante de l'invention, cette charge minérale comprend d'autres composants que la charge minérale destinée à la couche principale de barrières, comme par exemple un matériau réfléchissant la lumière ; pour former un fond blanc et réfléchissant au fond des cellules de décharge, on peut ainsi utiliser de l'oxyde de titane comme autre composant.

De préférence, la taille moyenne des grains du liant minéral est inférieure ou égale à celle de la charge minérale.

Pour obtenir, selon l'invention, un matériau de sous-couche de base à porosité élevée, notamment supérieure à 25%, la teneur pondérale en liant minéral optionnel dans la poudre du matériau de sous-couche de base sera de préférence inférieure à 13% ; la poudre du matériau de sous-couche de base peut ne contenir aucun liant minéral.

On mélange ensuite la charge minérale et, le cas échéant, le liant minéral, pour obtenir la poudre de matériau de barrières ou celle de matériau de sous-couche de base ; comme les proportions de deux principaux composants minéraux de cette poudre sont très différentes, leur mode de mélange est très important pour disperser au mieux le liant minéral autour des grains de la charge minérale et lui permettre d'assurer une consolidation importante des barrières lors de l'étape de cuisson ; un mode opératoire typique de mélange d'environ 1 litre de poudre consiste à placer cette poudre dans un récipient de 4 litres environ et d'agiter à sec à l'aide d'un couteau de 150 mm de diamètre tournant à 7000 tours/minute pendant environ 4 minutes.

On choisit de préférence les liants organiques dans le groupe comprenant les résines cellulosiques, les résines acryliques, les résines méthacryliques, les résines de colophane, et les résines à base d'alcool polyvinylique réticulé.

De préférence, la composition de la sous-couche de base crue est adaptée pour que la vitesse d'abrasion de cette sous-couche de base soit nettement inférieure à la vitesse d'abrasion de la couche principale dans les mêmes conditions de projection ; la vitesse d'abrasion d'une couche ou sous-couche crue dans des conditions prédéterminées de projection de matériau abrasif diminue généralement lorsque la proportion de liant organique augmente dans cette couche, et/ou lorsque l'élasticité intrinsèque de ce liant augmente.

L'homme du métier pourra, en effectuant des essais de routine, mettre au point des formulations de couches crues possédant des vitesses d'abrasion différentes dans des conditions prédéterminées de projection de matériau abrasif ; on entend par conditions de projection non seulement les conditions de mise en oeuvre du matériau abrasif mais également la nature, la texture et la structure de ce matériau.

Pour adapter à cet effet la composition de la sous-couche de base crue, on pourra par exemple utiliser pour la couche principale crue de barrière un liant organique beaucoup plus sensible à l'abrasion que celui de la sous-couche de base ; comme liant particulièrement sensible à l'abrasion, on utilisera de préférence la colophane (ou « rosin » en langue anglaise).

Une solution avantageuse consiste à utiliser pour la sous-couche un liant organique à base d'alcool polyvinylique réticulable sous UV.

Dans le cadre de l'utilisation de l'alcool polyvinylique comme liant organique de la sous-couche, des essais d'abrasion ont montré que la vitesse d'abrasion diminuait de 50% lorsque le taux de liant organique dans la sous-couche de base passait de 5 à 10%.

Pour adapter à cet effet la composition de la sous-couche de base crue, on utilisera de préférence pour cette sous-couche un liant organique présentant une température de transition vitreuse inférieure à celle du liant de la couche principale ; on peut ainsi utiliser avantageusement un liant organique présentant une température de transition vitreuse inférieure ou égale à 60°C ; par exemple, on a obtenue une sous-couche de base très résistante à l'abrasion en utilisant comme liant organique 4% en poids d'une résine acrylique ou méthacrylique présentant une température de transition vitreuse de 57°C.

Pour adapter à cet effet la composition de la sous-couche de base crue en utilisant le même liant organique pour la couche principale et pour la sous-couche de base, on formulera par exemple la sous-couche de base avec une teneur en liant organique 2,5 à 8 fois plus élevée que dans la couche principale : par exemple, en prenant comme liant de l'éthyl cellulose de grade N4 possédant une température de transition vitreuse de l'ordre de 156°C, la proportion (poids de liant/poids de poudre minérale) serait de 2 à 4% dans la couche principale, contre 10 à 15% dans la sous-couche de base.

En ayant recours à la même famille de liant organique pour la couche principale et pour la sous-couche de base, on pourra augmenter l'abrasabilité de la couche principale de barrière en utilisant un liant de poids moléculaire plus élevé ; ainsi, on utilisera de préférence un grade à plus bas poids moléculaire dans la sous-couche de base que dans la couche principale.

Pour augmenter l'élasticité du liant de la sous-couche de base dans les conditions de projection du matériau abrasif et conférer à cette sous-couche une meilleure résistance à l'abrasion, on ajoutera de préférence au liant organique de cette sous-couche un agent plastifiant adapté audit liant, en évitant une teneur trop élevée qui risquerait de provoquer des fissurations de la sous-couche crue après application ; avec l'éthyl cellulose de grade N4 précédemment cité, on peut utiliser de 1 à 4% en poids de phtalate de butyle benzyle toujours rapporté au poids de poudre minérale.

Dans le cadre de l'utilisation de l'alcool polyvinylique comme liant organique, des essais d'abrasion ont montré que la vitesse d'abrasion diminuait de 25% en ajoutant 5% de plastifiant dans ce liant ; la teneur en plastifiant doit rester limitée, typiquement inférieure à 25% pour ne pas compromettre la résistance mécanique cuite de cette sous-couche réalisant la base des barrières.

Toujours dans le même but, on pourra utiliser tout autre moyen pour abaisser la température de transition vitreuse de ce liant dans la sous-couche de base, mesurée à l'état réticulé.

On mélange donc d'une manière connue en elle-même la poudre de matériau de barrières ou de matériau de sous-couche avec son liant organique.

Le dépôt de couches crues de barrières sur la dalle dotée de son réseau d'électrodes peut ensuite être réalisé directement par voie liquide, ou par transfert d'un film cru de cette couche préformée (« green tape » en langue anglaise), comme décrit dans le document EP 722179 (DUPONT).

On va décrire ici plus précisément un dépôt par voie liquide ; comme procédé de dépôt par voie liquide, on peut par exemple utiliser la sérigraphie, le dépôt par fente (« slit coater » en langue anglaise), ou le dépôt au rideau.

Avant les opérations de dépôt, on prépare :
- 1/ une composition liquide ou pâte d'application de la couche principale, en dispersant la poudre de matériau de barrière dans une solution d'un liant organique ;
- 2/ une composition liquide ou pâte d'application de la sous-couche de base, en dispersant la poudre de matériau de barrière dans une solution d'un liant organique ;

Pour appliquer l'ensemble de la couche crue de barrière sur la dalle, du côté des électrodes, on procède de la manière suivante :
- d'une manière connue en elle-même, on applique alors une sous-couche de la composition d'application de sous-couche de base, de manière à obtenir, après séchage, une épaisseur comprise entre 10 et 40 µm ;
- on sèche la sous-couche de base obtenue pour en évaporer le solvant,
- d'une manière connue en elle-même, on applique ensuite au moins une couche de la composition d'application de couche principale, de manière à obtenir, après séchage, une épaisseur de couche principale qui est fonction de la hauteur des barrières souhaitées ;
- on sèche la couche principale obtenue pour en évaporer le solvant.

On obtient une dalle dotée d'un réseau d'électrodes recouvert d'une sous-couche de base et d'une couche crue de barrière d'épaisseur globale homogène.

Les étapes suivantes concernent la formation des barrières.

Comme matériau abrasif, on utilise généralement une poudre solide, ou « sable », comme par exemple des billes de verre, des billes métalliques, ou de la poudre de carbonate de calcium ; l'opération est alors qualifiée de « sablage » ou « sand-blasting » en langue anglaise ; on peut également utiliser un liquide comme matériau abrasif.

On cherche donc à former des barrières crues dans la couche principale crue dont est maintenant dotée la dalle ; il s'agit donc d'enlever la couche crue par abrasion uniquement entre les barrières et de protéger au contraire cette couche de l'abrasion à l'endroit des barrières.

A cet effet, une première méthode classique consiste à :
- appliquer, sur la couche crue de barrière, un masque de protection en matériau polymère doté de motifs correspondant au réseau des barrières à former,
- projeter le matériau abrasif de manière à enlever la couche crue entre les motifs du masque et à former les barrières crues au niveau de ces motifs,
- éliminer le masque.

Le masque peut être réalisé par exemple par sérigraphie directe, mais cette méthode présente l'inconvénient d'offrir une définition limitée ; ce masque peut également être réalisé par photolithographie d'une couche polymère photopolymérisable ou photosensible, par exemple selon les étapes suivantes :
dépôt pleine surface, exposition UV à travers un masque, développement, généralement à l'aide d'une solution de carbonate de sodium).

Avantageusement, le matériau polymère du masque est à base d'alcool polyvinylique (ou « PVA ») réticulé ; l'avantage de ce matériau est qu'il peut être développé à l'eau chaude, ce qui permet d'éviter l'utilisation de solution contenant des éléments alcalins, qu'il résiste particulièrement bien à l'abrasion et qu'il est peut être éliminé facilement par brûlage ou pyrolyse après l'opération d'abrasion ; ce mode d'élimination, comparé à une opération classique de « stripage », permet d'éviter de fragiliser les barrières et d'envisager des barrières encore plus étroites ; en utilisant ce mode d'élimination, on évite à nouveau l'emploi de solution d'élimination du masque (solution dite de « stripage ») contenant du sodium ou du potassium avec tous les risques inhérents à la pollution de la dalle, cela d'autant plus qu'une surface développée importante difficile à rincer à été générée lors du sablage des barrières ; on a obtenu une résistance très élevée à l'abrasion avec des teneurs en (PVA + plastifiant) de 100%, avec un taux plastifiant/résine de 1 à 2 .

Une autre méthode décrite dans le document EP 722179 déjà cité consiste à appliquer sur la couche principale de matériau de barrières, une sur-couche non seulement chargée en matériau de barrière mais contenant une proportion suffisamment importante de liant organique photopolymérisable pour pouvoir résister à la projection de matériau abrasif ; ainsi, c'est dans la sur-couche elle-même qu'on réalise le masque par photolithographie ; selon le document EP 722179, l'avantage de cette méthode est qu'il n'est pas nécessaire d'éliminer le masque directement après l'opération d'abrasion puisque le liant photopolymérisé est éliminé ultérieurement pendant l'opération de cuisson, sa pyrolyse étant facilitée par la porosité de la charge minérale ; après cuisson, la partie restante de cette sur-couche forme le sommet des barrières.

Avantageusement, le liant organique photopolymérisable de la sur-couche est à base d'alcool polyvinylique réticulé ; l'avantage de ce matériau est qu'il résiste particulièrement bien à l'abrasion ; on a obtenu des résistances très élevées à l'abrasion avec des teneurs (PVA + plastifiant) typiquement de 20 à 50%, avec un taux plastifiant/résine typiquement de 1 à 2.

D'autres variantes applicables à l'invention concernent l'utilisation d'une sur-couche destinée à former le sommet des barrières :
- dans la poudre minérale de cette sur-couche, on peut, comme décrit dans les documents EP 722179 et EP 893813, introduire un pigment noir, comme de l'oxyde de cobalt et de fer, de manière à ce que le sommet des barrières forme, après cuisson, un réseau noir destiné à améliorer le contraste de visualisation des images du panneau à plasma ;
- comme décrit dans le document EP 893813, la proportion de liant minéral dans cette sur-couche peut être beaucoup plus faible que dans la couche principale, voire même nulle, de manière à ce que le sommet des barrières puissent être légèrement écrasé lors de l'assemblage avec une autre dalle pour former un panneau à plasma, cet écrasement étant destiné à compenser les irrégularités de hauteur des barrières et à améliorer l'étanchéité de la jonction avec l'autre dalle tout le long des barrières.

On obtient donc une dalle dotée d'un réseau d'électrodes et d'un réseau de barrières crues délimitant les futures zones de décharges ou cellules du panneau à plasma, où le fond des cellules et les électrodes croisant le fond des cellules sont recouvertes de la sous-couche de base qui a résisté à la projection de matériau abrasif, et a donc servi, selon l'invention, à protéger les électrodes contre la projection de matériau abrasif en l'absence de couche diélectrique.

La dalle dotée d'un réseau de barrières crues supportées par une sous-couche de base crue, est alors prête pour les opérations de dépôt de la couche crue de luminophores sur les versants des barrières et sur la sous-couche de base au fond des cellules ; de préférence, pour une opération de dépôt, on utilise la technique classique de sérigraphie directe (« screen-printing » en langue anglaise) en procédant selon les étapes suivantes :
- préparation d'une pâte liquide comprenant essentiellement le luminophore à appliquer, un liant organique, et au moins un solvant ou un liquide de suspension ne solubilisant pas le liant des barrières crues et de leur sous-couche crue,
- application de cette pâte sur la dalle au travers d'un écran de sérigraphie présentant des ouvertures au regard des zones à recouvrir de ce luminophore,
- évaporation du solvant.

En ré-itérant ces opérations pour chaque type de luminophores à appliquer, on obtient alors une dalle dotée d'un réseau d'électrodes, d'un réseau de barrières, revêtue de luminophores.

Pour le dépôt de luminophores, on pourrait également utiliser la technique de photolithographie qui permet une meilleure définition, associée à un dépôt pleine surface réalisé par exemple par pulvérisation pour limiter les contraintes mécaniques appliquée sur les versants des barrières ; néanmoins cette technique implique des rejets importants de matériau contenant des luminophores et des opérations coûteuses de recyclage de ces rejets ; d'autres techniques de dépôt peuvent être utilisées, par exemple l'application par jet d'encre (« ink jet » en langue anglaise), le dépôt à la seringue (« dispensing » en langue anglaise), ou le microdosage.

La cuisson de l'ensemble comprenant la sous-couche crue, les barrières crues et les couches de luminophores crues est ensuite réalisée dans des conditions adaptées pour éliminer le liant organique des différentes couches crues et, dans le cas des barrières et de leur sous-couche de base, pour obtenir la consolidation du matériau minéral ; les composés organiques sont en général éliminés en deçà de 380°C, et on procède, dans une première étape du traitement thermique de cuisson, à une montée progressive jusqu'à cette température de manière à éliminer ces composés organiques sans endommager la structure des couches crues ; dans une deuxième étape du traitement thermique, on chauffe au moins jusqu'à une température voisine de la température de ramollissement du liant minéral incorporé aux barrières et, optionnellement, à leur sous-couche de base.

On adapte les conditions de la deuxième étape du traitement thermique de cuisson de manière à obtenir une consolidation suffisante du matériau de barrière tout en conservant une porosité élevée tant pour la sous-couche de base que pour les barrières ; on a constaté qu'une cuisson réalisée dans ces conditions ne provoquait quasiment aucun retrait.

On constate que, pour la fabrication de la dalle selon l'invention, le nombre de traitements thermiques est considérablement réduit, puisqu'il est même possible de fabriquer la dalle avec seulement un seul traitement thermique après réalisation du réseau d'électrodes.

Comme la dalle selon l'invention ne comporte aucune couche diélectrique spécifique intercalée entre les électrodes et la sous-couche de base, on évite le traitement thermique relatif à cette couche diélectrique.

En utilisant des liants organiques classiques décomposables en deçà de 480°C et un liant minéral présentant une température de ramollissement suffisamment faible pour obtenir la consolidation des barrières en deçà de 480°C ou à cette température, on parvient même à réaliser totalement la dalle sans dépasser 480°C, ce qui permet, dans le cas de dalles classiques en verre sodo-calcique, de limiter sinon de supprimer tout risque de déformation de la dalle au cours de sa fabrication ; on rappelle que les déformations de la dalle entraînent, notamment, des problèmes de désalignements entre les différents éléments de la dalle arrière et, selon les structures, ceux de la dalle avant et des problèmes de dysfonctionnement du panneau à plasma.

On obtient alors la dalle selon l'invention, telle que représentée à la figure 1 ou, selon une autre variante, à la figure 2 ; cette dalle est dotée d'au moins un réseau d'électrodes 11 et d'un réseau de barrières poreuses 17 en matériau minéral, délimitant des cellules pour les zones de décharge du panneau, où, au fond des cellules, les électrodes 11 sont couvertes d'une sous-couche de base poreuse 18 à base d'un matériau minéral ; sur la figure 1, les versants des barrières et le fond des cellules sont couverts de luminophores 41 ; sur la figure 2, les luminophores ne sont pas représentés.

Le mode de réalisation de la figure 2 diffère de celui de la figure 1 en ce que les barrières ont des versants en pente qui ne sont pas perpendiculaires au plan de la dalle, et en ce que, en dehors des zones où elle supporte les barrières, la sous-couche de base présente une surface arrondie qui résulte de son abrasion partielle et irrégulière lors de l'étape de formation des barrières.

On constate que la sous-couche de base 18 selon l'invention améliore considérablement l'adhérence des barrières au substrat.

Les dalles selon l'invention sont utilisables dans tous les types de panneaux à plasma dotés de barrières délimitant des cellules ou groupes de cellules.

En référence à la figure 1, un tel panneau à plasma de visualisation d'images, de type alternatif et à effet mémoire, comprend une première dalle selon l'invention, dotée de barrières 17 supportées par la sous-couche 18 déjà décrite, et une deuxième dalle 30 dotée d'électrodes coplanaires 33, ménageant entre elles des zones de décharges 40 délimitées par les barrières 17 ; les électrodes 11 de la première dalle, qui servent à l'adressage des décharges, sont intégralement couvertes par la sous-couche 18 selon l'invention, du moins dans la partie active du panneau ; les électrodes coplanaires 33 de la deuxième dalle 30, qui servent au maintien des décharges par effet mémoire, sont recouvertes d'une couche diélectrique 32 et d'une couche de protection 31, à base de MgO.

L'exemple suivant illustre plus particulièrement l'invention et concerne la fabrication d'une dalle arrière de panneau à plasma.

### Exemple 1 :

Sur une dalle en verre sodo-calcique de dimensions 254 mm x 162 mm, d'épaisseur 3 mm, dotée d'un réseau d'électrodes formées de conducteurs en aluminium, qui n'est pas revêtue de couche diélectrique, on va déposer selon l'invention un réseau de barrières délimitant des zones de décharges de dimensions 172 mm x 100 mm , réparties sur la dalle selon un pas de 360 µm.
1.- préparation d'une pâte de sous-couche de base adaptée pour obtenir une sous-couche de base crue et sèche contenant (10,6% + 3,3%) en poids de (liant + plastifiant organiques), et adaptée pour obtenir une sous-couche de base cuite présentant une porosité supérieure à 25% :
   - préparation d'une solution de liant organique par dissolution de 13g d'éthyl cellulose grade N4 dans 83g de terpinéol, puis addition de 4g de phtalate de butyle benzyle sous forme de produit référencé Santicizer 160 ;
   - pré mélange à sec d'une poudre de matériau minéral de barrière : dans un mixer grande vitesse, on mélange :
      o charge minérale : 98g d'alumine : poudre bi modale avec grains élémentaires de 0,3 et 3 µm ; poudre ayant une densité pressée de 2.60g/cm3 ;
      o liant minéral : 2 g de silicate de plomb contenant 15% en poids de silice : grains élémentaires essentiellement entre 0.5 et 2µm ; température de ramollissement : 380°C ;
   - dispersion de 100g de poudre de matériau minéral de barrière dans 95g de la solution de liant organique ci-dessus ;
   - passage de la dispersion au tri cylindre de manière à obtenir une dispersion de viscosité de l'ordre de 37000 mPa.s, et, dans cette dispersion, des agrégats de taille inférieure à 7 µm ;
2.- préparation d'une pâte de couche principale de barrière adaptée pour obtenir une couche principale crue et sèche contenant 3 % en poids de liant organique et adaptée pour obtenir des barrières présentant une porosité supérieure à 25% :
   - préparation d'une solution de liant organique par dissolution de 8g de résine Ethyl cellulose grade N4 dans 92g de terpinéol ;
   - prémélange à sec d'une poudre de matériau minéral de barrière dans les mêmes conditions et avec les mêmes composants que précédemment ;
   - dispersion de 100g de poudre de matériau minéral de barrière dans 38,62 g de la solution de liant organique ci-dessus ;
   - passage de la dispersion au tricylindre de manière à obtenir une dispersion de viscosité de l'ordre de 80000 mPa.s, et, dans cette dispersion, des agrégats de taille inférieure à 7 µm ;
3.- dépôt de la sous-couche de base
   Sur la face de la dalle dotée du réseau d'électrodes, on réalise une seule passe de sérigraphie de la pâte de sous-couche de base en utilisant une toile polyester à 48 fils par cm, puis on sèche la sous-couche obtenue à120°C pendant 12 minutes pour évaporer le solvant.
   On obtient une sous-couche de base crue d'épaisseur sèche de l'ordre de18µm.
4.- dépôt de la couche principale de barrière
   Sur la sous-couche de base séchée, on réalise 4 passes de sérigraphie de la pâte de couche principale en utilisant une toile polyester à 48 fils par cm et 1 passe de sérigraphie de la même pâte en utilisant une toile polyester à 90 fils par mm, chaque passe étant suivie d'un séchage à 120°C pendant 12 minutes. On obtient une couche principale crue d'épaisseur sèche de l'ordre de 110µm.
5.- application d'un masque de protection :
   - sur la couche principale de barrière crue, lamination d'un film sec photosensible d'épaisseur 40 µm dans les conditions suivantes : température 110°C, pression 4 10⁵ Pa ;
   - Insolation du film laminé à 100mJ/cm2 en utilisant un masque formé de lignes noires d'épaisseur 70µm ; cette épaisseur correspond à la largeur souhaitée des barrières ;
   - développement du film insolé avec à l'aide d'une solution aqueuse contenant 0.2% en poids de Na2CO3 dans les conditions suivantes : température 30°C, Pression 1.5 10⁵ Pa.

   La couche crue de barrière est alors couverte d'un masque de protection en matériau polymère doté de motifs correspondant au réseau des barrières à former.
6.- Projection de matériau abrasif ou « sablage » :
   - matériau abrasif : particules métalliques : référencé S9, grade 1000, de la Société FUJI ;
   - conditions de mise en oeuvre du matériau abrasif : à l'aide d'une buse rectangulaire plate de longueur de l'ordre de 200mm ; distance entre la sortie de la buse et la dalle : 95mm ; débit du matériau abrasif : 1800 g/min ; direction de déplacement de la buse perpendiculaire à celle de la dalle :
      - variante 1 pour structure barrières droites : pression de sablage 0.035 MPa ; vitesse de balayage de la buse sur la dalle : 50mm/min - vitesse déplacement dalle 110 mm/min ;
      - variante 2 pour structure barrières en gaufre (« waffle » en langue anglaise) : pression de sablage 0.035 MPa ; vitesse de balayage de la buse sur la dalle 50mm/min ; vitesse déplacement dalle 105 mm/min ;

   Résultat obtenu : gravure régulière des barrières avec conservation d'une couche résiduelle de matière crue au fond de chaque cavité, dont l'épaisseur centrale est légèrement inférieure à celle de la sous-couche de base initialement déposée ; on ne constate aucun trou dans cette couche résiduelle et la surface des électrodes sous-jacentes n'apparaît nulle part dans la partie active de la dalle ; en comparaison avec les barrières obtenues par sablage avec un procédé classique (arrêt sur une couche diélectrique intermédiaire spécifique), on constate ici que la base des barrières est plus arrondi, ce qui favorise une répartition uniforme des luminophores dans les étapes ultérieures.
7.- Élimination du masque par « stripage » :
   - application sur le masque d'une solution aqueuse à 1 % en poids de NaOH à une température de 35°C environ et sous une pression de 0.4 10⁵ Pa environ ;
   - rinçage à l'eau ;
   - séchage par couteau d'air à 50°C
8.- Préparation des pâtes de luminophores
   Pour chacune des trois poudres de luminophores, rouge, verte et bleu :
   - utilisation d'une solution aqueuse de résine à base d'alcool polyvinylique (« PVA ») à 300 mPa.s de viscosité, rendue photosensible par l'addition de bichromate d'ammonium ;
   - dispersion de 60g de luminophore dans 100g de solution de PVA ; addition de 7g de NH4Cr2O7 + 11g d'additifs liquides, notamment de stabilisation, anti-moussage et brillanteurs.
9.- Dépôt des couches crues de luminophores : pour chaque couleur :
   - sérigraphie pleine surface de la pâte de luminophores de cette couleur, à l'aide d'une toile à 71fils/cm, de manière à former un dépôt sec d'environ 15µm d'épaisseur, puis séchage de la couche crue de luminophores à 55°C pendant environ 15 minutes ;
   - insolation de la couche crue à 800 mJ/cm2, selon un motif fonction de la répartition souhaitée des luminophores ;
   - développement de la couche insolée par pulvérisation d'eau portée à une température de30°C environ, sous une pression de 2 10⁵ Pa, puis séchage à 65°C pendant environ 15 minutes ;
10.- dépôt d'un joint de scellement sur le pourtour de la dalle
   Ce joint est destiné à réaliser un assemblage de la dalle avec une autre dalle pour former un écran à plasma et à ménager entre ces dalles des espaces étanches de décharge, destinés à être rempli de gaz de décharge.
11.- Cuisson à 450°C, avec un palier durant environ 2h30.
   On élimine ainsi lors d'une même opération le liant organique du joint de scellement, de la sous-couche de base, de la couche principale de barrières et des couches de luminophores ; grâce au liant minéral contenu dans les pâtes de cette sous-couche et des barrières, on obtient la consolidation des barrières et de la sous-couche ; les barrières obtenues présentent une porosité supérieure à 25%, et sont soutenues et renforcées par la sous-couche continue selon l'invention, qui présente également une porosité supérieure à 25% ; on ne constate quasiment aucun retrait après cuisson.
12.- Assemblage d'une dalle avant sur la dalle ainsi obtenue :
   - scellement des deux dalles assemblées à 400°C, suivi d'un pompage de l'espace situé entre les dalles, dans les conditions d'obtention d'un vide secondaire ;
   - remplissage du panneau à l'aide du gaz de décharge et scellement pour fermeture du panneau.

Grâce au procédé selon l'invention, on obtient alors une dalle de panneau à plasma doté d'une réseau de barrières formé par abrasion, en éliminant totalement les étapes supplémentaires des procédés selon l'art antérieur concernant l'application et la cuisson d'une couche diélectrique, destinée, entre autres, à servir de couche de protection des électrodes pendant le formage des barrières par abrasion.

Par ailleurs, les barrières, bien que poreuses et étroites, présentent une bonne solidité grâce à la sous-couche selon l'invention.

Le 2^{ème} exemple suivant complète l'illustration de l'invention :

### Exemple 2 :

Cet exemple a pour but d'illustrer l'intérêt à utiliser un alcool polyvinylique comme liant organique de la sous-couche de base, dans les étapes 1 de préparation de la pâte de sous-couche de base et 2 de préparation de la pâte de couche principale du procédé qui vient d'être décrit.

### Exemple 2A :

Couche principale avec liant à base d'éthylcellulose avec un taux de résine de 3% (solvant terpinéol) ;

Sous-couche de base avec liant à base de la même résine au taux de 10,6% assouplie par 3,3% d'un plastifiant (solvant terpinéol) ;

A l'étape 6 de projection de matériau abrasif ou « sablage », on constate un facteur 4 entre la vitesse d'abrasion de la couche principale et celle de la sous-couche.

### Exemple 2B :

Couche principale avec liant à base d'éthylcellulose avec un taux de résine de 3% (solvant terpinéol), comme dans l'exemple 1A ;

Sous-couche avec liant à base d'alcool polyvinylique (15% PVA), sans addition de plastifiant, dans laquelle un sensibilisateur diazoïque a permis la réticulation sous UV et l'eau comme solvant ;

L'utilisation de deux résines différentes pour la couche principale et pour la sous-couche, et plus particulièrement la non solubilité de l'alcool polyvinylique réticulé dans le terpinéol permet d'éviter une redissolution partielle de la sous-couche au moment de l'application de la couche principale ; il en découle un fond de cavités entre barrières avantageusement plus plat dans l'exemple 1 B que pour l'exemple 1A.

A l'étape 6 de projection de matériau abrasif ou « sablage », on constate un facteur 16 entre la vitesse d'abrasion de la couche principale et celle de la sous-couche.

On en déduit que l'utilisation de l'alcool polyvinylique réticulé est particulièrement avantageuse pour la mise en oeuvre du procédé de l'invention.

## Revendications

1. Dalle pour panneau à plasma de visualisation d'images comprenant un substrat (10) revêtu d'au moins un réseau d'électrodes (11) lui-même revêtu d'un réseau de barrières (17) en matériau minéral dont la porosité est supérieure à 25%, destinées à délimiter des cellules pour former des zones de décharge (40) dans ledit panneau, comprenant également une sous-couche de base poreuse (18) qui est intercalée entre ledit réseau d'électrodes (11) et ledit réseau de barrières (17), qui est en matériau minéral dont la porosité est supérieure à 25%, **caractérisé en ce que** l'épaisseur de ladite sous-couche de base est comprise entre 10 µm et 40 µm en tous points de ladite dalle.

2. Dalle selon la revendication 1 **caractérisé en ce que** la largeur des barrières est inférieure ou égale à 70 µm.

3. Dalle selon l'une quelconque des revendications 1 à 2, **caractérisée en ce qu'**elle ne comporte aucune couche intermédiaire, notamment diélectrique, entre les électrodes et ladite sous-couche de base.

4. Dalle selon l'une quelconque des revendications 1 à 3, **caractérisée en ce que** la sous-couche de base comprend un composant adapté pour réfléchir la lumière.

5. Dalle selon l'une quelconque des revendications 1 à 4, **caractérisée en ce que,** ledit matériau minéral de la sous-couche de base comprenant une charge minérale et optionnellement un liant minéral, la proportion pondérale de liant minéral dans le matériau minéral de la sous-couche de base est inférieure à 13%.

6. Dalle selon l'une quelconque des revendications 1 à 5, **caractérisée en ce que** le matériau de la sous-couche de base est identique au matériau des barrières.

7. Dalle selon l'une quelconque des revendications 1 à 6 **caractérisée en ce qu'**elle comprend une couche de luminophores couvrant, au moins partiellement, les versants des barrières et ladite sous-couche.

8. Dalle selon l'une quelconque des revendications 1 à 7 **caractérisée en ce qu'**en tous points de la surface joignant la base des barrières à la sous-couche de base, le rayon de courbure est supérieur ou égal à 10 µm.

9. Dalle selon l'une quelconque des revendications 1 à 8, **caractérisée en ce que** lesdites barrières sont elles-mêmes revêtues d'une sur-couche.

10. Panneau à plasma de visualisation d'images, de type alternatif et à effet mémoire, comprenant une première dalle selon l'une quelconque des revendications 1 à 9 et une deuxième dalle (30) dotée d'électrodes coplanaires (33) servant au maintien des décharges par effet mémoire, ménageant entre elles des zones de décharges (40) délimitées par lesdites barrières (17).

11. Procédé de fabrication d'une dalle pour panneau à plasma selon l'une quelconque des revendications 1 à 9, **caractérisé en ce qu'**il comprend les étapes suivantes :
- formation d'au moins un réseau d'électrodes sur un substrat,
- sur ledit réseau d'électrodes et sur le substrat, dépôt d'au moins une sous-couche brute de base et d'une couche brute principale superposées, toutes deux à base d'un mélange de poudre d'un matériau minéral et de liant organique, à partir d'une pâte de sous-couche brute de base dont la préparation est adaptée pour obtenir, après cuisson, une sous-couche de base cuite présentant une porosité supérieure à 25%, et d'une pâte de couche brute principale dont la préparation est adaptée pour obtenir, après cuisson, des barrières cuites présentant une porosité supérieure à 25%,
- projection d'un matériau abrasif :
o de manière à enlever partiellement ladite couche brute principale pour former ledit réseau de barrières crues, lesdites barrières comprenant une base, un sommet et des versants,
o de manière à éviter l'enlèvement de ladite sous-couche de base crue de sorte qu'elle ne présente aucun trou sur l'ensemble du dépôt,
- cuisson dans des conditions adaptées pour éliminer le liant organique et pour obtenir la consolidation du matériau minéral des barrières et de ladite sous-couche de base, tout en assurant une porosité supérieure à 25% de ce matériau minéral,
la composition et l'épaisseur de ladite sous-couche de base crue étant adaptée pour que la vitesse d'abrasion de cette sous-couche soit inférieure à la vitesse d'abrasion de la couche principale dans les conditions de ladite projection.

12. Procédé selon la revendication 11 **caractérisé en ce que,** ledit matériau minéral de la sous-couche de base comprenant une charge minérale et optionnellement un liant minéral, la proportion pondérale de liant minéral dans le matériau minéral de la sous-couche de base est inférieure à 13%.

13. Procédé selon l'une quelconque des revendications 11 à 12 **caractérisé en ce que** la proportion de liant organique dans la sous-couche de base est supérieure à la proportion de liant organique dans la couche principale.

14. Procédé selon l'une quelconque des revendications 11 à 12 **caractérisé en ce que** la température de transition vitreuse du liant organique de la sous-couche de base est inférieure à celle du liant organique de la couche principale.

15. Procédé selon l'une quelconque des revendications 11 à 14 **caractérisé en ce que** le liant organique de ladite sous-couche de base et celui de ladite couche principale sont choisis dans le groupe comprenant les résines cellulosiques, les résines acryliques, les résines méthacryliques, les résines de colophane, et les résines à base d'alcool polyvinylique réticulé.

16. Procédé selon la revendication 15 **caractérisé en ce que** le liant organique de ladite sous-couche de base est à base d'alcool polyvinylique.

17. Procédé selon l'une quelconque des revendications 11 à 16 **caractérisé en ce qu'**il ne comporte qu'un seul traitement thermique de cuisson après la formation de l'au moins un réseau d'électrodes.

18. Procédé selon l'une quelconque des revendications 11 à 17 **caractérisé en ce qu'**il ne comporte aucune étape où la température de la dalle dépasse 480°C.

19. Procédé selon l'une quelconque des revendications 11 à 18 **caractérisé en ce que** la charge minérale de la sous-couche de base est identique à la charge minérale de la couche principale de barrières.

## Claims

1. Tile for a plasma image display panel comprising a substrate (10) coated with at least one array of electrodes (11) which is itself coated with an array of barrier ribs (17) made of a mineral material, the porosity of which is greater than 25%, these being intended to define cells in order to form discharge regions (40) in the said panel, comprising also a porous base underlayer (18) which is inserted between the said array of electrodes (11) and the said array of barrier ribs (17), which is made of a mineral material, the porosity of which is greater than 25%, **characterized in that** the thickness of the said base underlayer is between 10 µm and 40 µm at every point of said tile.

2. Tile according to Claim 1, **characterized in that** the width of the barrier ribs is less than or equal to 70 µm.

3. Tile according to any one of Claims 1 to 2, **characterized in that** it includes no interlayer, especially no dielectric interlayer, between the electrodes and the said base underlayer.

4. Tile according to any one of Claims 1 to 3, **characterized in that** the base underlayer includes a component suitable for reflecting light.

5. Tile according to any one of Claims 1 to 4, **characterized in that,** when the said mineral material of the base underlayer comprises a mineral filler and optionally a mineral binder, the proportion by weight of mineral binder in the mineral material of the base underlayer is less than 13%.

6. Tile according to any one of Claims 1 to 5, **characterized in that** the material of the base underlayer is identical to the material of the barrier ribs.

7. Tile according to any one of Claims 1 to 6, **characterized in that** it includes a layer of phosphors at least partly covering the sides of the barrier ribs and the said underlayer.

8. Tile according to any one of Claims 1 to 7, **characterized in that,** at every point on the surface joining the base of the barrier ribs to the base underlayer, the radius of curvature is greater than or equal to 10 µm.

9. Tile according to any one of Claims 1 to 8, **characterized in that** the said barrier ribs are themselves coated with an overlayer.

10. Plasma image display panel, of the AC type and with a memory effect, comprising a first tile according to any one of Claims 1 to 9 and a second tile (30) provided with coplanar electrodes (33) serving to sustain the discharges by the memory effect, providing between the tiles discharge regions (40) bounded by the said barrier ribs (17).

11. Process for manufacturing a plasma panel tile according to any one of Claims 1 to 9, **characterized in that** it comprises the following steps:
- formation of at least one array of electrodes on a substrate;
- deposition, on the said array of electrodes and on the substrate, of at least a green base underlayer and a superposed green main layer, both the green underlayer and the green main layer being based on a powder blend of a mineral material and an organic binder, from a paste of green base underlayer the preparation of which is adapted to obtain, after baking, a base underlayer having a porosity greater than 25%, and from a paste of green main layer the preparation of which is adapted to obtain, after baking, barriers having a porosity greater than 25%;
- blasting with an abrasive material:
≅ so as to remove part of the said green main layer in order to form the said array of green barrier ribs, the said barrier ribs comprising a base, a top and sides, and
≅ so as to avoid the removal of the said green base underlayer so that there is not one hole over the entire coating;
- baking under conditions suitable for removing the organic binder and for consolidating the mineral material of the barrier ribs and of the said base underlayer, and for obtaining a porosity greater than 25% of said mineral material,
the composition and the thickness of the said green base underlayer being suitable for the rate of abrasion of this underlayer to be less than the rate of abrasion of the main layer under the conditions of the said blasting.

12. Process according to Claim 11, **characterized in that,** when the said mineral material of the base underlayer comprises a mineral filler and optionally a mineral binder, the proportion by weight of mineral binder in the mineral material of the base underlayer is less than 13%.

13. Process according to either of Claims 11 and 12, **characterized in that** the proportion of organic binder in the base underlayer is greater than the proportion of organic binder in the main layer.

14. Process according to either of Claims 11 and 12, **characterized in that** the glass transition temperature of the organic binder of the base underlayer is below that of the organic binder of the main layer.

15. Process according to any one of Claims 11 to 14, **characterized in that** the organic binder of the said base underlayer and that of the said main layer are chosen from the group comprising cellulosic resins, acrylic resins, methacrylic resins, rosin resins and resins based on crosslinked polyvinyl alcohol.

16. Process according to Claim 15, **characterized in that** the organic binder of the said base underlayer is based on polyvinyl alcohol.

17. Process according to any one of Claims 11 to 16, **characterized in that** it includes only a single baking heat treatment after at least one array of electrodes has been formed.

18. Process according to any one of Claims 11 to 17, **characterized in that** it includes no step during which the temperature of the tile exceeds 480°C.

19. Process according to any one of Claims 11 to 18, **characterized in that** the mineral filler of the base underlayer is identical to the mineral filler of the main barrier rib layer.

## Patentansprüche

1. Platte für einen Plasma-Bildschirm mit einem Substrat (10), das mit mindestens einem Gitter aus Elektroden (11) überzogen ist, das selbst mit einem Gitter aus Barrieren (17) aus einem mineralischen Material mit einer 25 % übersteigenden Porosität überzogen ist, welche dazu bestimmt sind, Zellen zu begrenzen, um Entladungszonen (40) in der Platte zu bilden, sowie mit einer porösen unteren Grundschicht (18), die zwischen dem Gitter aus Elektroden (11) und dem Gitter aus Barrieren (17), das aus einem mineralischen Material mit einer 25 % übersteigenden Porosität besteht, angeordnet ist, **dadurch gekennzeichnet, dass** die Dicke der unteren Grundschicht zwischen 10 µm und 40 µm an allen Punkten der Platte liegt.

2. Platte nach Anspruch 1, **dadurch gekennzeichnet, dass** die Breite der Barrieren geringer als oder gleich 70 µm ist.

3. Platte nach einem der Ansprüche 1 bis 2, **dadurch gekennzeichnet, dass** sie keine Zwischen- insbesondere dielektrische Schicht zwischen den Elektroden und der unteren Grundschicht aufweist.

4. Platte nach einem der Ansprüche 1 bis 3, **dadurch gekennzeichnet, dass** die untere Grundschicht eine Komponente enthält, die geeignet ist, um das Licht zu reflektieren.

5. Platte nach einem der Ansprüche 1 bis 4, **dadurch gekennzeichnet, dass** bei einem mineralischen Anteil und optional einem mineralischen Bindemittel in dem mineralischen Material der unteren Grundschicht der Gewichtsanteil des mineralischen Bindemittels in dem mineralischen Material der unteren Grundschicht geringer ist als 13 %.

6. Platte nach einem der Ansprüche 1 bis 5, **dadurch gekennzeichnet, dass** das Material der unteren Grundschicht identisch mit dem Barrierenmaterial ist.

7. Platte nach einem der Ansprüche 1 bis 6, **dadurch gekennzeichnet, dass** sie eine Leuchtstoffschicht umfasst, welche die Flanken der Barrieren der unteren Schicht zumindest teilweise abdeckt.

8. Platte nach einem der Ansprüche 1 bis 7, **dadurch gekennzeichnet, dass** an allen Punkten der Fläche, die die Barrierenbasis mit der unteren Grundschicht verbindet, der Biegeradius größer als oder gleich 10 µm ist.

9. Platte nach einem der Ansprüche 1 bis 8, **dadurch gekennzeichnet, dass** die Barrieren selbst mit einer oberen Schicht überzogen sind.

10. Plasma-Bildschirm einer alternativen Art und mit einem Memory-Effekt, mit einer ersten Platte nach einem der Ansprüche 1 bis 9 und einer zweiten Platte (30), die mit koplanaren Elektroden (33) versehen ist, die dazu dienen, die Entladungen durch Memory-Effekt aufrechtzuerhalten und zwischeneinander Entladungszonen (40) bilden, die durch die Barrieren (17) begrenzt sind.

11. Verfahren zur Herstellung einer Platte für einen Plasmaschirm nach einem der Ansprüche 1 bis 9, **dadurch gekennzeichnet, dass** es die folgenden Schritte umfasst:
- mindestens ein Gitter aus Elektroden auf einem Substrat bilden,
- auf dem Elektrodengitter und dem Substrat mindestens eine untere Roh-Grundschicht und eine Roh-Hauptschicht, die aufeinander liegen und beide aus einem Gemisch aus einem Pulver eines mineralischen Materials und eines organischen Mittels bestehen, ausgehend von einer Paste für die untere Roh-Grundschicht, deren Zubereitung abgestimmt ist, um nach dem Backen eine gebackene untere Grundschicht mit einer 25 % übersteigenden Porosität zu erhalten, und von einer Paste für die Roh-Hauptschicht, deren Zubereitung abgestimmt ist, um nach dem Backen gebackene Barrieren mit einer 25 % übersteigenden Porosität zu erhalten, auftragen,
- ein Schleifmaterial schleudern,
- - derart, dass die Roh-Hauptschicht teilweise abgetragen wird, um das Gitter aus Rohbarrieren zu bilden, wobei die Barrieren eine Basis, einen Gipfel und Seiten umfassen,
- - derart, dass das Abtragen der unteren Roh-Grundschicht vermieden wird, so dass sie keine Löcher auf dem gesamten Auftrag aufweist,
- Backen unter Bedingungen, die angepasst sind, um das organische Bindemittel zu beseitigen und um die Verfestigung des mineralischen Materials der Barrieren und der unteren Grundschicht zu erzielen und dabei eine 25 % übersteigende Porosität dieses mineralischen Materials zu gewährleisten,
wobei die Zusammensetzung und die Dicke der unteren Roh- Grundschicht abgestimmt sind, damit unter den Bedingungen des erwähnten Schleuderns die Schleifgeschwindigkeit für diese untere Schicht geringer ist als die Schleifgeschwindigkeit für die Hauptschicht.

12. Verfahren nach Anspruch 11, **dadurch gekennzeichnet, dass**
bei einem mineralischen Anteil und optional einem mineralischen Bindemittel in dem mineralischen Material der unteren Grundschicht der Gewichtsanteil des mineralischen Bindemittels in dem mineralischen Material der unteren Grundschicht geringer als 13 % ist.

13. Verfahren nach einem der Ansprüche 11 bis 12, **dadurch gekennzeichnet, dass** der Anteil an organischem Bindemittel in der unteren Grundschicht den Anteil an organischem Bindemittel in der Hauptschicht übersteigt.

14. Verfahren nach einem der Ansprüche 11 bis 12, **dadurch gekennzeichnet, dass** die Glasübergangstemperatur des organischen Bindemittels der unteren Grundschicht geringer ist als diejenige des organischen Bindemittels der Hauptschicht.

15. Verfahren nach einem der Ansprüche 11 bis 14, **dadurch gekennzeichnet, dass** das organische Bindemittel der unteren Grundschicht und dasjenige der Hauptschicht aus der Gruppe der Celluloseharze, Acrylharze, Methacrylharze, Colophanharze und Harze auf Basis von vernetztem Polyvinylalkohol gewählt werden.

16. Verfahren nach Anspruch 15, **dadurch gekennzeichnet, dass** das organische Bindemittel der unteren Grundschicht auf Polyvinylalkoholbasis ist.

17. Verfahren nach einem der Ansprüche 11 bis 16, **dadurch gekennzeichnet, dass** es eine einzige thermische Backbehandlung nach der Bildung des mindestens einen Elektrodengitters aufweist.

18. Verfahren nach einem der Ansprüche 11 bis 17, **dadurch gekennzeichnet, dass** es keinen Schritt umfasst, bei dem die Temperatur der Platte 480 °C übersteigt.

19. Verfahren nach einem der Ansprüche 11 bis 18, **dadurch gekennzeichnet, dass** der mineralische Anteil der unteren Grundschicht identisch ist mit dem mineralischen Anteil der Barrieren-Hauptschicht.
